# FASCICULE DE BREVET EUROPEEN

(11) **EP 0 914 972 B1**
(45) Date de publication et mention de la délivrance du brevet: **20.03.2002**
(21) Numéro de dépôt: 98410121.2
(22) Date de dépôt: 21.10.1998
(51) Int. Cl.: B44C 5/04, B41M 5/035, B44C 1/17

(54) **Procédé de fabrication d'un panneau décoratif d'imitation de carrelages, et panneau obtenu selon le procédé**
Verfahren zur Herstellung einer dekorativen Fliese imitierende Platte und durch das Verfahren hergestellte Platte
Process for making a decorative panel imitating tiles and panel obtained by the said process

(30) Priorité: 04.11.1997 FR 9714114
(43) Date de publication de la demande: 12.05.1999
(73) Titulaire: Cimer Création Industrielle Meuble du Royans, 26190 Saint Jean en Royans (FR)
(72) Inventeur: D'Agata, Serge, 26190 Saint Jean en Royans (FR)
(74) Mandataire: Hecké, Gérard

(56) Documents cités:
- DE-A- 2 712 758
- GB-A- 1 602 120
- US-A- 3 760 546
- US-A- 4 581 255
- US-A- 5 142 722

## Description

L'invention est relative à un procédé de fabrication d'un panneau décoratif comprenant un support, notamment en bois, et un revêtement superficiel décoratif obtenu par un traitement de sublimation faisant usage d'une feuille d'impression à transfert thermique de la face imprimée sur le support.

Les procédés de revêtements superficiels décoratifs imprimés par effet de sublimation sur des supports en matières textiles et sur des surfaces en matières naturelles ou synthétiques, notamment en bois, céramique, plastique ou métal, sont bien connus. La température et la pression nécessaires pour assurer le transfert thermique du décor de la feuille d'impression sur le support de base dépend de la nature du matériau du support, et du type des matières colorantes du décor. L'état de la technique en la matière peut être illustré par les documents EP-A-14901 et US-A-4 581 255. Il est ainsi possible de réaliser par impression des reproductions photographiques ou décoratives sur des objets ou supports devant résister par la suite à l'épreuve de la chaleur, notamment des articles ou objets utilisés dans la cuisine, le ménage, ou des plaques chauffantes. Les supports utilisés sont généralement des panneaux rigides, ou des bandes de métal ayant une surface parfaitement plane et continue pour recevoir le décor lors de l'opération de sublimation.

Les procédés de fabrication de panneaux décoratifs connus à ce jour, et utilisant l'impression par sublimation, ne conviennent pas pour réaliser certains genres de revêtements d'imitation de carrelages, à cause du problème des interstices délimitant les différents carreaux pour constituer les joints apparents. Ces joints doivent en effet être positionnés en - dessous du plan des faces apparentes des carreaux.

Il a été proposé d'autre part de réaliser des panneaux décoratifs en collant directement des carreaux en céramique sur un panneau en bois, mais ce procédé artisanal nécessite par la suite un travail de finition pour réaliser les joints au moyen d'un liant ou ciment spécial, suivi d'un nettoyage minutieux des carreaux.

Une autre solution connue consiste à réaliser un placage d'une feuille décorative d'imitation carrelages sur un support bois. Le placage s'effectue par collage au moyen d'une colle spéciale, mais sa mise en oeuvre est compliquée et onéreuse.

Un premier objet de l'invention consiste à élaborer un nouveau procédé de fabrication d'un panneau décoratif d'imitation de carrelages, facile à mettre en oeuvre.

Un deuxième objet de l'invention consiste à réaliser un panneau décoratif d'imitation de carrelages résistant à des chocs thermiques et mécaniques, et bénéficiant d'un coût de fabrication réduit.

Le procédé selon l'invention est caractérisé par les étapes successives suivantes :
- rainurer préalablement la surface du support pour obtenir un ensemble de carreaux élémentaires séparés les uns des autres par des rainures ayant une profondeur pouvant être comprise entre 0,1 mm et 5 mm,
- appliquer par projection une couche primaire de peinture d'épaisseur homogène sur la face rainurée du support pour recouvrir les carreaux et les rainures de séparation, ladite peinture ayant des constituants chimiques de même nature que les colorants sublimables de la face imprimée de la feuille d'impression, laquelle présente une structure souple,
- poser la face imprimée de ladite feuille sur la couche primaire de peinture après séchage de cette dernière,
- effectuer l'opération de sublimation au moyen d'une presse fonctionnant sous une pression supérieure à 3 bars, et à une température située entre 170°C et 250°C, et prenant appui sur la face non imprimée de la feuille d'impression,
- enlever la feuille d'impression en fin d'opération de transfert thermique du décors sur la couche primaire de peinture,
- et enduire finalement la surface imprimée du support au moyen d'une couche de vernis de protection à base d'une résine thermodurcissable résistant à la chaleur et ayant une viscosité adaptée à la pénétration dans les rainures de manière à constituer après séchage du vernis, un panneau d'imitation carrelages avec des joints apparents et un décor spécifique parfaitement protégé contre les chocs mécaniques et thermiques.

De préférence, on utilise une défonceuse pour réaliser les rainures, l'outil de la défonceuse étant choisi et réglé pour réaliser des rainures de profilés prédéterminés. Les rainures présentent un profil en U à fond droit ou incurvé.

Pour obtenir un effet optimum de l'impression lors du traitement de sublimation, la largeur des rainures (14) est avantageusement comprise entre 1 mm et 10 mm. La finition des joints est ensuite obtenue automatiquement lors de l'enduction complète de la face imprimée du support par la couche de vernis de protection superficielle.

Le support peut être formée par un panneau en bois, particules de bois agglomérées, ou en matière plastique.

Selon un mode de réalisation préférentiel du panneau décoratif selon l'invention, on utilise :
- un support notamment en bois, ayant une surface plane équipée d'une série de rainures présentant un profil en U à fond droit ou incurvé, pour délimiter un ensemble de carreaux élémentaires, chaque rainure ayant une profondeur comprise entre 0,1 mm et 5 mm, et une largeur comprise entre 1 mm et 10 mm,
- une couche primaire de peinture enduite de manière homogène sur la surface rainurée du support, et destinée à recevoir par transfert thermique une impression de colorants sublimables ayant des constituants chimiques de même nature que ceux utilisés dans ladite peinture de la couche primaire,
- une couche de vernis de protection à base de résine thermodurcissable appliquée sur la totalité de la face imprimée du support pour former un revêtement de protection à haute tenue mécanique et thermique.

D'autres avantages et caractéristiques ressortiront plus clairement de la description qui va suivre d'un mode de mise en oeuvre du procédé selon l'invention, donné à titre d'exemple non limitatif et dont les étapes sont illustrées sur les figures suivantes dans lesquelles :
- la figure 1 montre le support après l'opération de défonçage ;
- la figure 2 est une vue en plan de la figure 1 ;
- la figure 3 représente le support de la figure 1 après enduction d'une couche primaire de peinture ;
- la figure 4 est une vue identique de la figure 2 après pose de la feuille d'impression ;
- la figure 5 montre la phase de transfert thermique par effet de sublimation ;
- la figure 6 illustre le panneau après enduction de la couche de vernis de protection ;
- la figure 7 est une vue en plan de la figure 6.

En référence aux figures 1 et 2, un support 10 constitué par un panneau de bois, notamment à particules agglomérées, est rainuré sur sa face superficielle 12 plane pour réaliser un réseau de rainures 14 horizontales et verticales. Cette opération préalable de rainurage est réalisée au moyen d'une défonceuse, notamment à commande manuelle ou numérique, de manière à obtenir un quadrillage de carreaux 16 élémentaires séparés les uns des autres par les rainures 14.

Les rainures 14 peuvent avoir des sections à fonds rectilignes ou incurvés, dont les dimensions sont adaptées à la mise en oeuvre d'un procédé d'impression par sublimation de la face superficielle 12. La profondeur de la totalité des rainures 14 est identique, et peut être comprise entre 0,1 mm et 5 mm. La largeur est de préférence choisie dans une fourchette comprise entre 1 mm et 10 mm.

Sur la figure 3, on applique par pulvérisation une couche primaire de peinture 18 sur la face superficielle 12 de support 10, de manière à recouvrir l'ensemble des carreaux 16, ainsi que les faces des rainures 14. La peinture utilisée peut être une laque blanche, notamment une résine à base de silicone, de polyester ou de polyuréthanne. Un vernis peut également être utilisé pour un panneau en mélaminé blanc. La pulvérisation de la peinture s'effectue au pistolet de manière à obtenir une couche d'épaisseur homogène.

Après séchage de la couche primaire de peinture 18, on y applique la face imprimée d'une feuille d'impression 20 souple (figure 4) ayant des pigments colorants sublimables réalisant un décor spécifique. La peinture 18 a de préférence des constituants chimiques de même nature que les colorants sublimables. La feuille d'impression 20 est constituée par un papier à transfert thermique, dont la face externe non imprimée est soumise à un pressage à chaud pour assurer le transfert des pigments colorants par effet de sublimation.

L'opération de sublimation illustrée sur la figure 5, s'effectue au moyen d'une presse 22 fonctionnant sous une pression de contact supérieure à 3 bars, et à une température située entre 170°C et 250°C selon le type de pigments présents sur la feuille d'impression 20. Le chauffage et la pression sur la face non imprimée provoquent le transfert du décor de la feuille d'impression 20 vers la couche primaire de peinture 18, de manière à recouvrir à la fois les carreaux 16 et les faces des rainures 14. Après cette opération de transfert thermique, la feuille 20 est enlevée définitivement, laissant apparaître la couche d'enduction imprimée du support 10.

A la figure 6, une couche de vernis 24 est appliquée finalement sur toute la surface imprimée du support 10 pour former le revêtement de finition du panneau décoré. Le vernis peut être à la base d'une résine thermodurcissable additionnée d'un agent durcisseur pour réaliser une couche superficielle de protection du décor. Le vernis est de préférence choisi pour résister à des chocs thermiques de l'ordre de 200°C à 250°C, tout en conservant une bonne tenue mécanique. Le dosage approprié du vernis 24 lui confère une viscosité adaptée à sa pénétration dans les rainures 14 lors de la phase d'enduction.

Après durcissement de la couche de vernis 24 (figure 7), le support 10 constitue un panneau d'imitation carrelage avec des joints apparents, et un décor spécifique, bénéficiant d'une dureté de surface correcte, et une résistance élevée à la déformation en présence de températures élevées.

Il est clair que la forme et la dimension des carreaux 16 peuvent être modifiées facilement. Il suffit d'ajuster ou de programmer le déplacement de l'outil de défonceuse avant l'opération de sublimation pour obtenir un profil de rainures 16 désiré. La dimension des rainures reste identique à celle définie précédemment. Le support 10 en bois pourrait bien entendu être remplacé par un panneau en matière plastique.

## Revendications

1. Procédé de fabrication d'un panneau décoratif comprenant un support (10), notamment en bois, et un revêtement superficiel décoratif obtenu par un traitement de sublimation faisant usage d'une feuille d'impression (20) à transfert thermique de la face imprimée sur le support (10), ledit procédé étant **caractérisé par** les étapes successives suivantes :
- rainurer préalablement la surface du support (10) pour obtenir un ensemble de carreaux (16) élémentaires séparés les uns des autres par des rainures (14) ayant une profondeur pouvant être comprise entre 0,1 mm et 5 mm,
- appliquer par projection une couche primaire de peinture (18) d'épaisseur homogène sur la face rainurée du support (10) pour recouvrir les carreaux (16) et les rainures (14) de séparation, ladite peinture ayant des constituants chimiques de même nature que les colorants sublimables de la face imprimée de la feuille d'impression (20), laquelle présente une structure souple,
- poser la face imprimée de ladite feuille (20) sur la couche primaire de peinture (18) après séchage de cette dernière,
- effectuer l'opération de sublimation au moyen d'une presse fonctionnant sous une pression supérieure à 3 bars, et à une température située entre 170°C et 250°C, et prenant appui sur la face non imprimée de la feuille d'impression (20),
- enlever la feuille d'impression (20) en fin d'opération de transfert thermique du décors sur la couche primaire de peinture (18),
- et enduire finalement la surface imprimée du support (10) au moyen d'une couche de vernis (24) de protection à base d'une résine thermodurcissable résistant à la chaleur, et ayant une viscosité adaptée à la pénétration dans les rainures (14) de manière à constituer après séchage du vernis (24), un panneau d'imitation carrelages avec des joints apparents et un décor spécifique parfaitement protégé contre les chocs mécaniques et thermiques.

2. Procédé de fabrication selon la revendication 1, **caractérisé en ce qu'**on utilise une défonceuse pour réaliser les rainures (14), l'outil de la défonceuse étant choisi et réglé pour réaliser des rainures de profils prédéterminés.

3. Procédé de fabrication selon la revendication 2, **caractérisé en ce que** les rainures (14) présentent un profil en U à fond droit ou incurvé.

4. Procédé de fabrication selon la revendication 1, **caractérisé en ce que** la largeur des rainures (14) est comprise entre 1 mm et 10 mm.

5. Procédé de fabrication selon la revendication 1, **caractérisé en ce que** le support (10) est formé par un panneau de particules de bois agglomérées.

6. Procédé de fabrication selon la revendication 1, **caractérisé en ce que** le support (10) est constitué par un panneau en matière plastique.

7. Procédé de fabrication selon la revendication 1, **caractérisé en ce que** un agent durcisseur est mélangé avec la résine thermodurcissable pour choisir le temps de durcissement final de la couche de vernis (24) de protection.

8. Panneau décoratif d'imitation carrelages obtenu selon le procédé de fabrication de l'une des revendications 1 à 7,
**caractérisé en ce qu'**il comporte :
- un support (10) notamment en bois, ayant une surface plane équipée d'une série de rainures (14) présentant un profil en U à fond droit ou incurvé, pour délimiter un ensemble de carreaux (16) élémentaires, chaque rainure ayant une profondeur comprise entre 0,1 mm et 5 mm, et une largeur comprise entre 1 mm et 10 mm,
- une couche primaire de peinture (18) enduite de manière homogène sur la surface rainurée du support (10), et destinée à recevoir par transfert thermique une impression de colorants sublimables ayant des constituants chimiques de même nature que ceux utilisés dans ladite peinture (18) de la couche primaire,
- et une couche de vernis (24) de protection à base de résine thermodurcissable appliquée sur la totalité de la face imprimée du support (10) pour former un revêtement de protection à haute tenue mécanique et thermique.

## Patentansprüche

1. Verfahren zur Herstellung einer dekorativen Platte, die einen Träger (10), insbesondere aus Holz, und eine dekorative Oberflächenbeschichtung umfasst, die durch eine Sublimationsbehandlung hergestellt wird, bei der eine Druckfolie (20) mit Wärmeübertragung der bedruckten Seite auf den Träger (10) zum Einsatz kommt, welches Verfahren durch folgende Schritte **gekennzeichnet** ist:
- die Oberfläche des Trägers (10) wird vorab mit Rillen versehen, damit man einen Komplex aus elementaren Fliesen (16) erhält, die voneinander durch Rillen (14) getrennt sind, deren Tiefe 0,1 bis 5 mm betragen kann,
- auf die gerillte Seite des Trägers (10) wird eine Primärfarbschicht (18) mit homogener Dicke aufgespritzt, um die Fliesen (16) und die Trennrillen (14) zu bedecken, wobei die Farbe chemische Bestandteile gleicher Art wie die sublimierbaren Farbstoffe der bedruckten Seite der Druckfolie (20) enthält, die eine biegsame Struktur hat,
- die bedruckte Seite der Folie (20) wird auf die Primärfarbschicht (18) gelegt, nachdem diese getrocknet ist,
- der Sublimationsvorgang wird mittels einer Presse durchgeführt, die mit einem Druck von mehr als 3 bar und einer Temperatur von 170 bis 250°C arbeitet und auf der nicht bedruckten Seite der Druckfolie (20) aufliegt,
- die Druckfolie (20) wird nach dem Vorgang der Wärmeübertragung vom Dekor auf die Primärfarbschicht (18) entfernt,
- und schließlich wird die bedruckte Seite des Trägers (10) mit einer Schutz-Lackschicht (24) auf Basis eines wärmebeständigen, wärmeaushärtenden Harz beschichtet, der eine Viskosität besitzt, die an das Eindringen in die Rillen (14) angepasst ist, sodass nach dem Trocknen des Lacks (24) eine Platte entsteht, die ein Imitat einer dekorativen Fliese darstellt, mit sichtbaren Fugen und einem besonderen Dekor, die hervorragend gegen mechanische Stöße und Wärmeschocks geschützt ist.

2. Herstellungsverfahren nach Anspruch 1, **dadurch gekennzeichnet, dass** zur Herstellung der Rillen (14) eine Oberfräse verwendet wird, wobei das Werkzeug der Oberfräse so ausgewählt und eingestellt wird, dass es Rillen mit bestimmten Profilen herstellt.

3. Herstellungsverfahren nach Anspruch 2, **dadurch gekennzeichnet, dass** die Rillen (14) ein U-förmiges Profil mit geradem oder gekrümmtem Boden haben.

4. Herstellungsverfahren nach Anspruch 1, **dadurch gekennzeichnet, dass** die Breite der Rillen (14) 1 bis 10 mm beträgt.

5. Herstellungsverfahren nach Anspruch 1, **dadurch gekennzeichnet, dass** der Träger (10) aus einer Pressspan-Platte besteht.

6. Herstellungsverfahren nach Anspruch 1, **dadurch gekennzeichnet, dass** der Träger (10) aus einer Kunststoffplatte besteht.

7. Herstellungsverfahren nach Anspruch 1, **dadurch gekennzeichnet, dass** dem wärmebeständigen Harz ein Härtungsmittel beigemengt wird, um die endgültige Aushärtungsdauer der Schutz-Lackschicht (24) zu bestimmen.

8. Nach dem Herstellungsverfahren eines der Ansprüche 1 bis 7 hergestellte dekorative, ein Fliesenimitat darstellende Platte, **dadurch gekennzeichnet, dass** sie umfasst:
- einen Träger (10), insbesondere aus Holz, mit einer ebenen Oberfläche, die mit einer Reihe von Rillen (14) versehen ist, die ein U-förmiges Profil mit geradem oder gekrümmtem Boden haben und einen Komplex von elementaren Fliesen (16) begrenzen, wobei jede Rille eine Tiefe von 0,1 bis 5 mm und eine Breite von 1 bis 10 mm aufweist,
- eine Primärfarbschicht (18), die homogen auf die gerillte Oberfläche des Trägers (10) aufgebracht wird und dazu bestimmt ist, durch Wärmeübertragung einen Aufdruck aus sublimierbaren Farbstoffen zu erhalten, die chemische Bestandteile gleicher Art wie die in der Farbe (18) der Primärschicht verwendeten haben,
- und eine Lack-Schutzschicht (24) auf Basis eines wärmeaushärtenden Harzes, die auf die gesamte bedruckte Fläche des Trägers (10) aufgebracht wird, um eine Schutzschicht mit hoher mechanischer und thermischer Festigkeit zu bilden.

## Claims

1. A manufacturing process for making a decorative panel comprising a support (10), in particular a wooden support, and a decorative superficial coating obtained by a sublimation treatment using a printing sheet (20) for thermal transfer of the printed face onto the support (10), said process being **characterized by** the following successive steps:
- first grooving the surface of the support (10) to obtain a set of elemental tiles (16) separated from one another by grooves (14) having a depth able to be comprised between 0.1 mm and 5 mm,
- applying a primer coat of paint (18) of homogeneous thickness by projection onto the grooved face of the support (10) to cover the tiles (16) and separating grooves (14), said paint having chemical constituents of the same nature as the sublimable colorants of the printed face of the printing sheet (20) that presents a flexible structure,
- placing the printed face of said sheet (20) on the primer coat of paint (18) after the latter has been dried,
- performing the sublimation operation by means of a press operating under a pressure greater than 3 bars and at a temperature situated between 170°C and 250°C and pressing on the unprinted face of the printing sheet (20),
- removing the printing sheet (20) at the end of the thermal transfer operation of the decoration onto the primer coat of paint (18),
- and finally glazing the printed surface of the support (10) by means of a coat of thermosetting resin-based protective varnish (24) having a viscosity suitable for penetration into the grooves (14) so as to constitute, after the varnish (24) has dried, a panel imitating tiles with visible joins and a specific decoration perfectly protected against mechanical and thermal shocks.

2. The manufacturing process according to claim 1, **characterized in that** a milling cutter is used to make the grooves (14), the tool of the milling cutter being chosen and adjusted to make grooves of specific profiles.

3. The manufacturing process according to claim 2, **characterized in that** the grooves (14) present a U-shaped profile with a straight or curved bottom.

4. The manufacturing process according to claim 1, **characterized in that** the width of the grooves (14) is comprised between 1 mm and 10 mm.

5. The manufacturing process according to claim 1, **characterized in that** the support (10) is formed by a panel of fibre board particles.

6. The manufacturing process according to claim 1, **characterized in that** the support (10) is formed by a panel made of plastic material.

7. The manufacturing process according to claim 1, **characterized in that** a hardening agent is mixed with the thermosetting resin to choose the final setting time of the coat of protective varnish (24).

8. A decorative panel imitating tiles obtained according to the manufacturing process of one of the claims 1 to 7,
**characterized in that** it comprises:
- a support (10), in particular a wooden support, having a flat surface equipped with a series of grooves (14) presenting a U-shaped profile with a straight or curved bottom to bound a set of elemental tiles (16), each groove having a depth comprised between 0.1 mm and 5 mm and a width comprised between 1 mm and 10 mm,
- a primer coat of paint (18) applied homogeneously onto the grooved surface of the support (10) and designed to receive by thermal transfer a print of sublimable colorants having chemical constituents of the same nature as those used in said paint (18) of the primer coat,
- and a coat of thermosetting resin-based protective varnish (24) applied over the whole of the printed face of the support (10) to form a high mechanical and thermal strength protective coating.
